# EUROPÄISCHE PATENTSCHRIFT

(11) **EP 2 083 975 B1**
(45) Veröffentlichungstag und Bekanntmachung des Hinweises auf die Patenterteilung: **29.12.2010**
(21) Anmeldenummer: 07821531.6
(22) Anmeldetag: 18.10.2007
(51) Int. Cl.: B27N 3/00

(54) **LEICHTE HOLZWERKSTOFFE MIT GUTEN MECHANISCHEN EIGENSCHAFTEN UND VERFAHREN ZUR HERSTELLUNG DER SELBEN**
LIGHT WOOD MATERIALS WITH GOOD MECHANICAL CHARACTERISTICS AND METHOD OF PRODUCING THE SAME
MATÉRIAUX LÉGERS DÉRIVÉS DU BOIS PRÉSENTANT DE BONNES PROPRIÉTÉS MÉCANIQUES ET LEUR METHODE DE PRODUCTION

(30) Priorität: 19.10.2006 EP 06122557
(43) Veröffentlichungstag der Anmeldung: 05.08.2009
(73) Patentinhaber: BASF SE, 67056 Ludwigshafen (DE)
(72) Erfinder: SCHMIDT, Michael, 67346 Speyer (DE); FINKENAUER, Michael, 67593 Westhofen (DE); SCHERR, Günter, 67065 Ludwigshafen (DE); BRAUN, Frank, 67063 Ludwigshafen (DE); WEINKÖTZ, Stephan, 67434 Neustadt (DE); PERETOLCHIN, Maxim, 68161 Mannheim (DE); AUENMÜLLER, Jürgen von, 68794 Oberhausen-Rheinhausen (DE)
(86) Internationale Anmeldenummer: PCT/EP2007/061166
(87) Internationale Veröffentlichungsnummer: WO 2008/046891

(56) Entgegenhaltungen:
- WO-A-02/38676
- CH-A- 370 229
- JP-A- 6 031 708
- US-A1- 2003 024 443
- US-A1- 2005 019 548

## Beschreibung

Die vorliegende Erfindung betrifft einen leiche holzhaltigen Stoff mit einer mittleren Dichte im Bereich von 200 bis 600 kg/m³ gemäß dem Anspruch 1. tigen Stoff:

Weiterhin betrifft die vorliegende Erfindung einen mehrschichtigen Holzwerkstoff enthaltend den erfindungsgemäßen holzhaltigen Stoff gemäß dem Anspruch 7 ein Verfahren zur Herstellung von leichten holzhaltigen Stoffen gemäß dem Anspruch 10, ein Verfahren zur Herstellung eines mehrschichtigen holzwerkstoffes gemäß dem Anspruch 11, die Verwendung des erfindungsgemäßen leichten holzhaltigen Stoffs und des erfindungsgemäßen mehrschichtigen Holzwerkstoffs gemäß dem Anspruchen 12 und 13.

Holzwerkstoffe, insbesondere mehrschichtige Holzwerkstoffe, sind eine kostengünstige und Ressourcen schonende Alternative zu Massivholz und haben große Bedeutung insbesondere im Möbelbau, bei Laminatfußboden und als Baumaterialien erlangt. Als Ausgangsstoffe dienen Holzpartikel unterschiedlicher Stärke, z. B. Holzspäne oder Holzfasern aus verschiedenen Hölzern. Solche Holzpartikel werden üblicherweise mit natürlichen und/oder synthetischen Bindemitteln und gegebenenfalls unter Zugabe weiterer Additive zu platten- oder strangförmigen Holzwerkstoffen verpresst.

Um gute mechanische Eigenschaften der Holzwerkstoffe zu erzielen, werden diese mit einer Dichte von ca. 650 kg/m³ und mehr hergestellt. Anwendern, insbesondere Privatkonsumenten, sind Holzwerkstoffe dieser Dichte oder die entsprechenden Teile, wie Möbel, oft zu schwer.

Der industrielle Bedarf an leichten Holzwerkstoffen ist daher in den letzten Jahren stetig gestiegen, insbesondere seit Mitnahmemöbel an Beliebtheit gewonnen haben. Ferner bedingt der steigende Ölpreis, der zu einer fortwährenden Verteuerung von beispielsweise den Transportkosten führt, ein verstärktes Interesse an leichten Holzwerkstoffen.

Zusammengefasst sind leichte Holzwerkstoffe aus den folgenden Gründen von großer Bedeutung:
Leichte Holzwerkstoffe führen zu einer einfacheren Handhabbarkeit der Produkte durch den Endkunden, beispielsweise beim Einpacken, Transportieren, Auspacken oder Aufbauen der Möbel.

Leichte Holzwerkstoffe führen zu geringeren Transport- und Verpackungskosten, ferner können bei der Herstellung von leichten Holzwerkstoffen Materialkosten eingespart werden.

Leichte Holzwerkstoffe können beispielsweise beim Einsatz in Transportmitteln zu einem geringeren Energieverbrauch dieser Transportmittel führen. Ferner können unter Verwendung von leichten Holzwerkstoffen beispielsweise materialaufwendige Dekorteile, wie derzeit in Mode gekommene dickere Arbeitsplatten und Wangen bei Küchen, kostengünstiger angeboten werden.

Vor diesem Hintergrund besteht der Wunsch leichte Holzwerkstoffe mit geringerer Formaldehydemission aber nach wie vor guter Anwendungs- und Verarbeitungseigenschaften zur Verfügung zu stellen.

Im Stand der Technik finden sich vielfältige Vorschläge, die Dichte der Holzwerkstoffe zu verringern.

Als leichte Holzwerkstoffe, die erhältlich sind durch konstruktive Maßnahmen, sind beispielsweise Röhrenspanplatten und Wabenplatten zu nennen. Durch ihre besonderen Eigenschaften kommen Röhrenspanplatten hauptsächlich bei der Herstellung von Türen als Innenlage zum Einsatz.

Nachteilig bei der Wabenplatte ist zum Beispiel der zu geringe Schraubenauszugswiderstand, das erschwerte Befestigen von Beschlägen und die Schwierigkeiten bei der Bekantung.

Ferner finden sich im Stand der Technik Vorschläge, die Dichte der Holzwerkstoffe durch Zusätze zum Leim oder zu den Holzpartikeln zu verringern.

In CH 370229 werden leichte und gleichzeitig druckfeste Formpressstoffe beschrieben, die aus Holzspänen oder -fasern, einem Bindemittel und einem als Füllstoff dienenden porösen Kunststoff bestehen. Zur Herstellung der Formpressstoffe werden die Holzspäne oder -fasern mit Bindemittel und verschäumbaren oder teilweise verschäumbaren Kunststoffen gemischt, und das erhaltene Gemisch bei erhöhter Temperatur verpresst. Als Bindemittel sind alle für die Verleimung von Holz geeigneten üblichen Bindemittel, wie beispielsweise Harnstoff-Formaldehyd-Harze, brauchbar. Als Füllstoffe kommen verschäumbare oder bereits verschäumte Kunststoffteilchen, bevorzugt expandierbare Thermoplaste wie Styrolpolymerisate, in Frage. Die in den Beispielen beschriebenen Platten weisen bei einer Dicke von 18 bis 21 mm, eine Dichte von 220 kg/m³ bis 430 kg/m³ und eine mittlere Biegefestigkeit von 3,6 N/mm² bis 17,7 N/mm² auf. Querzugsfestigkeiten werden nicht angegeben. Zu durch Zerkleinerung von Formkörpern gewonnene verschäumte Kunststoffteilchen äußert sich CH 370229 nicht.

WO 02/38676 beschreibt ein Verfahren zur Herstellung von leichten Produkten, in dem 5 bis 40 Gew.-% verschäumbares oder bereits verschäumtes Polystyrol mit einer Teilchengröße von kleiner 1 mm, 60 bis 95 Gew.-% lignocellulosehaltiges Material und Bindemittel vermischt und bei erhöhter Temperatur und erhöhtem Druck zu dem fertigen Produkt verpresst werden. Es werden die üblichen Bindemittel genannt. Zu durch Zerkleinerung von Formkörpern gewonnene verschäumte Kunststoffteilchen äußert sich WO 02/38676 nicht.

JP 06031708 beschreibt leichte Holzwerkstoffe, wobei für die Mittelschicht einer Dreischichtspanplatte eine Mischung aus 100 Gewichtsteilen Holzpartikeln und 5 bis 30 Gewichtsteilen Partikeln aus synthetischem Harzschaum verwendet werden, wobei diese Harz-Partikel ein spezifisches Gewicht von nicht mehr als 0,3 g/cm³ und eine Druckfestigkeit von mindestens 30 kg/cm² aufweisen. Ferner wird beschrieben, dass die spezifische Dichte der Holzpartikel einen Wert von 0,5 g/cm³ nicht überschreiten sollte. Die Bindemittel unterliegen laut JP 06031708 keinen Restriktionen. Zu durch Zerkleinerung von Formkörpern gewonnene verschäumte Kunststoffteilchen äußert sich JP 06031708 nicht.

Der Nachteil des Standes der Technik besteht zusammengefasst darin, dass die beschriebenen leichten (Holz)Werkstoffe zum Beispiel für die Möbelherstellung eine zu geringe mechanische Festigkeit, wie beispielsweise einen zu geringen Schraubenauszugswiderstand, aufweisen.

Eine zu geringe mechanische Festigkeit kann beispielsweise zum Brechen oder Reißen der Bauelemente führen. Ferner neigen diese Bauelemente beim Bohren oder Sägen zum zusätzlichen Abplatzen von weiterem Holzmaterial. Bei diesen Werkstoffen ist das Befestigen von Beschlägen erschwert.

Auch im Hinblick auf die Kombination von guter Querzugfestigkeit mit guter Biegefestigkeit bleibt bei den Holzwerkstoffen des Standes der Technik Raum für Verbesserungen.

Die Aufgabe der vorliegenden Erfindung bestand darin, leichte holzhaltige Stoffe und leichte Holzwerkstoffe aufzuzeigen, die eine im Vergleich zu den handelsüblichen

Holzwerkstoffen geringere Dichte aufweisen bei guten mechanischen Festigkeiten und guten Verarbeitungseigenschaften.

Die mechanische Festigkeit kann beispielsweise durch die Messung der Querzugsfestigkeit nach DIN EN 319 oder der Biegefestigkeit nach DIN EN 310 bestimmt werden.

Ferner sollten diese leichten Holzwerkstoffe vorzugsweise unter Verwendung von heimischen, europäischen Hölzern herstellbar sein.

Weiterhin sollte der Quellwert der leichten Holzwerkstoffe durch die verringerte Dichte nicht negativ beeinträchtigt werden.

Die Aufgabe wurde gelöst durch einen leichten holzhaltigen Stoff mit einer mittleren Dichte im Bereich von 200 bis 600 kg/m³ gemäß dem Anspruch 1. tigen Stoff:

Die Summe der Komponenten A) bis D) beträgt 100 Gew.-% und ist auf den Feststoff des holzhaltigen Stoffes bezogen.

Der holzhaltige Stoff kann die üblichen geringen Mengen Wasser (in einer üblichen geringen Schwankungsbreite) enthalten; dieses Wasser ist bei den Gewichtsangaben der vorliegenden Anmeldung nicht berücksichtigt.

Die Gewichtsangabe der Holzpartikel bezieht sich auf, in üblicher, dem Fachmann bekannter Weise, getrocknete Holzpartikel.

Die Gewichtsangabe des Bindemittels C) bezieht sich im Hinblick auf die Aminoplastkomponente im Bindemittel auf den Feststoffgehalt der entsprechenden Komponente (bestimmt durch Verdunsten des Wassers bei 120 °C, innerhalb von 2 h nach, zum Beispiel, Günter Zeppenfeld, Dirk Grunwald, Klebstoffe in der Holz- und Möbelindustrie, 2. Auflage, DRW-Verlag, Seite 268).

Die Gewichtsangabe des Bindemittels C) bezieht sich im Hinblick auf organisches Isocyanat mit mindestens zwei Isocyanatgruppen auf diese Sustanz an sich, also ohne Berücksichtigung von beispielsweise Lösungsmittel.

Die erfindungsgemäßen leichten holzhaltigen Stoffe haben eine mittlere Dichte von 200 bis 600 kg/m³, bevorzugt 200 bis 575 kg/m³, besonders bevorzugt 250 bis 550 kg/m³, insbesondere 300 bis 500 kg/m³.

Die Querzugsfestigkeit der erfindungsgemäßen leichten holzhaltigen Stoffe oder vorzugsweise der erfindungsgemäßen mehrschichtigen Holzwerkstoffe liegt im Bereich von 0,1 N/mm², bis 1,0 N/mm², bevorzugt 0,3 bis 0,8 N/mm², besonders bevorzugt 0,30 bis 0,6 N/mm².

Die Bestimmung der Querzugsfestigkeit erfolgt nach DIN EN 319.

Die Biegefestigkeit der erfindungsgemäßen leichten holzhaltigen Stoffe oder vorzugsweise der erfindungsgemäßen mehrschichtigen Holzwerkstoffe liegt im Bereich von 3 N/mm², bis 30 N/mm², bevorzugt 5 bis 25 N/mm², besonders bevorzugt 9 bis 20 N/mm².

Die Bestimmung der Biegefestigkeit erfolgt nach DIN EN 310.

Als mehrschichtige Holzwerkstoffe kommen alle Werkstoffe in Betracht, die aus Holzfurnieren, vorzugsweise mit einer mittleren Dichte der Holzfurniere von 0,4 bis 0,85 g/cm³, gefertigt sind, beispielsweise Furnierplatten oder Sperrholzplatten oder Laminated Veneer Lumber (LVL).

Als mehrschichtige Holzwerkstoffe kommen besonders alle Werkstoffe in Betracht, die aus Holzspänen, vorzugsweise mit einer mittleren Dichte der Holzspäne von 0,4 bis 0,85 g/cm³ gefertigt sind, beispielsweise Spanplatten oder OSB-Platten, sowie Holzfaserwerkstoffe wie LDF-, MDF- und HDF-Platten. Bevorzugt sind Spanplatten und Faserplatten, insbesondere Spanplatten.

Die mittlere Dichte der Holzpartikel der Komponente A) liegt in der Regel bei 0,4 bis 0,85 g/cm³, bevorzugt bei 0,4 bis 0,75 g/cm³, insbesondere bei 0,4 bis 0,6 g/cm³.

Für die Herstellung der Holzpartikel kommt jede beliebige Holzart in Frage; gut geeignet sind beispielsweise Fichten-, Buchen-, Kiefern-, Lärchen-, Linden-, Pappeln-, Eschen-, Kastanien- oder Tannenholz, bevorzugt sind Fichten- und/oder Buchenholz, insbesondere Fichtenholz.

Die Dimensionen der Holzpartikel sind nach derzeitigem Kenntnisstand nicht kritisch und richten sich wie üblich nach dem herzustellenden Holzwerkstoff, zum Beispiel den oben genannten Holzwerkstoffen, wie Spanplatte oder OSB.

Als Füllstoff B) kommen verschäumbare noch kompakte oder aber bereits verschäumte Kunststoffteilchen, vorzugsweise thermoplastische Kunststoffteilchen in Frage. Es können aber auch Kunststoffteilchen verwendet werden, die sich in einem beliebigen Zwischenstadium der Verschäumung befinden.

Füllstoff B) enthält Kunststoff-Schaumstoff-Teilchen, die aus Formkörpern, zum Beispiel aus Polyurethanschaumformkörpern, Polyethylenschaumformkörpern, Polypropylenschaumformkörpern oder vorzugsweise Polystyrolschaumformkörpern, durch Zerkleinern, vorzugsweise Mahlen, gewonnen werden können in einer Menge im Bereich von 15 Gew.-% bis 85 Gew.-%, besonders bevorzugt im Bereich von 25 Gew.-% bis 75 Gew.-%, ganz besonders bevorzugt im Bereich von 40 Gew.-% bis 60 Gew.-%, jeweils bezogen auf die Komponente B).

Wenn nicht ausdrücklich anders beschrieben, werden alle diese schäumbaren oder verschäumten oder vorgeschäumten oder durch Zerkleinern gewonnenen Kunststoffteilchen im folgenden erfindungsgemäße Kunststoffteilchen genannt.

Der Begriff verschäumter Kunststoff oder speziell Schaumstoff ist zum Beispiel in DIN 7726: 1982 - 05 erläutert.

Geeignete Polymere, die den erfindungsgemäßen Kunststoffteilchen zugrunde liegen sind alle Polymere, vorzugsweise thermoplastische Polymere, die sich verschäumen lassen. Diese sind dem Fachmann bekannt.

Gut geeignete derartige Polymere sind beispielsweise PVC (hart und weich), Polycarbonate, Polyisocyanurate, Polycarbodiimide, Polyacrylimide und Polymethacrylimide, Polyamide, Polyurethane, Aminoplastharze und Phenolharze, Styrolhomopolymere, Styrolcopolymere, C₂-C₁₀-Olefinhomopolymere, C₂-C₁₀-Olefincopolymere und Polyester. Bevorzugt verwendet man zur Herstellung der genannten Olefinpolymere die 1-Alkene, zum Beispiel Ethylen, Propylen, 1-Buten, 1-Hexen, 1-Octen.

Die erfindungsgemäßen Kunststoffteilchen der Komponente B) weisen eine Schüttdichte, von 10 bis 150 kg/m³ auf, bevorzugt 15 bis 80 kg/m³, besonders bevorzugt 20 bis 70 kg/m³, insbesondere 30 bis 60 kg/m³. Die Schüttdichte wird üblicherweise durch Wiegen eines mit dem Schüttgut gefüllten definierten Volumens ermittelt.

Vorgeschäumte erfindungsgemäße Kunststoffteilchen werden im allgemeinen in Form von Kugeln oder Perlen mit einem mittleren Durchmesser von vorteilhaft 0,25 bis 10 mm, bevorzugt 0,5 bis 5 mm, insbesondere 0,75 bis 3 mm, eingesetzt.

Vorgeschäumte erfindungsgemäße Kunststoffteilchen-Kugeln weisen vorteilhaft eine kleine Oberfläche pro Volumen auf, beispielsweise in Form eines sphärischen oder elliptischen Partikels.

Die vorgeschäumten erfindungsgemäßen Kunststoffteilchen-Kugeln sind vorteilhaft geschlossenzellig. Die Offenzelligkeit nach DIN-ISO 4590 beträgt in der Regel weniger als 30 %.

Kunststoff-Schaumstoff-Teilchen, die aus Formkörpern, zum Beispiel aus Polyurethanschaumformkörpern, Polyethylenschaumformkörpern, Polypropylenschaumformkörpern oder vorzugsweise Polystyrolschaumformkörpern, durch Zerkleinern, vorzugsweise Mahlen, gewonnen werden können, sind im allgemeinen unregelmäßig geformt, können aber auch kugelförmig vorliegen.

Besteht der Füllstoff B) aus unterschiedlichen Polymertypen, also Polymertypen denen unterschiedliche Monomere zugrunde liegen (beispielsweise Polystyrol und Polyethylen oder Polystyrol und Homo-Polypropylen oder Polyethylen und Homo-Polypropylen), so können diese in unterschiedlichen Gewichtsverhältnissen vorliegen, die allerdings, nach derzeitigem Stand des Wissens, nicht kritisch sind.

Des weiteren können den erfindungsgemäßen Thermoplasten Additive, Keimbildner, Weichmacher, Flammschutzmittel, lösliche und unlösliche anorganische und/oder organische Farbstoffe und Pigmente, z. B. IR-Absorber, wie Ruß, Graphit oder Aluminiumpulver, gemeinsam oder räumlich getrennt als Zusatzstoffe zugegeben werden.

Vorzugsweise verwendet man Polystyrol und/oder Styrolcopolymerisat, jeweils inklusive solches, das man durch Zerkleinern von Formkörpern gewinnt, als einzige erfindungsgemäße Kunststoffteilchen-Komponente in Füllstoff B).

Der Füllstoff Polystyrol und/oder Styrolcopolymerisat kann nach allen den Fachmann bekannten Polymerisierungsverfahren hergestellt werden [siehe z. B. Ullmann's Encyclopedia, Sixth Edition, 2000 Electronic Release]. Beispielsweise erfolgt die Herstellung in an sich bekannter Weise durch Suspensionspolymerisation oder mittels Extrusionsverfahren.

Bei der Suspensionspolymerisation wird Styrol, gegebenenfalls unter Zusatz weiterer Comonomere in wässriger Suspension in Gegenwart eines üblichen Suspensionsstabilisators mittels radikalbildender Katalysatoren polymerisiert. Das Treibmittel und gegebenenfalls weitere Zusatzstoffe können dabei bei der Polymerisation mit vorgelegt werden oder im Laufe der Polymerisation oder nach beendeter Polymerisation dem Ansatz zugefügt werden. Die erhaltenen perlförmigen expandierbaren Styrolpolymerisate werden nach beendeter Polymerisation von der wässrigen Phase abgetrennt, gewaschen, getrocknet und gesiebt.

Bei dem Extrusionsverfahren wird das Treibmittel beispielsweise über einen Extruder in das Polymer eingemischt, durch eine Düsenplatte gefördert und zu Partikeln oder Strängen granuliert.

Als Treibmittel können alle dem Fachmann bekannten Treibmittel verwendet werden, beispielsweise C₃- bis C₆-Kohlenwasserstoffe, wie Propan, n-Butan, Isobutan, n-Pentan, Isopentan, Neopentan und/oder Hexan, Alkohole, Ketone, Ether oder halogenierte Kohlenwasserstoffe. Vorzugsweise wird ein handelsübliches Pentanisomerengemisch verwendet.

Des weiteren können den Styrolpolymerisaten Additive, Keimbildner, Weichmacher, Flammschutzmittel, lösliche und unlösliche anorganische und/oder organische Farbstoffe und Pigmente, z. B. IR-Absorber, wie Ruß, Graphit oder Aluminiumpulver, gemeinsam oder räumlich getrennt als Zusatzstoffe zugegeben werden.

Gegebenenfalls können auch Styrolcopolymerisate eingesetzt werden, vorteilhaft weisen diese Styrolcopolymerisate mindestens 50 Gew.-%, vorzugsweise mindestens 80 Gew.-%, einpolymerisiertes Styrol auf. Als Comonomere kommen z. B. α-Methylstyrol, kernhalogenierte Styrole, Acrylnitril, Ester der Acryl- oder Methacrylsäure von Alkoholen mit 1 bis 8 C-Atomen, N-Vinylcarbazol, Maleinsäure(anhydrid), (Meth)acrylamide und/oder Vinylacetat in Betracht.

Vorteilhaft kann das Polystyrol und/oder Styrolcopolymerisat eine geringe Menge eines Kettenverzweigers einpolymerisiert enthalten, d. h. einer Verbindung mit mehr als einer, vorzugsweise zwei Doppelbindungen, wie Divinylbenzol, Butadien und/oder Butandioldiacrylat. Der Verzweiger wird im Allgemeinen in Mengen von 0,005 bis 0,05 Mol-%, bezogen auf Styrol, verwendet.

Vorteilhaft verwendet man Styrol(co)polymerisate mit Molekulargewichten und Molgewichtsverteilungen, wie sie in EP-B 106 129 und in DE-A 39 21 148 beschrieben sind. Bevorzugt werden Styrol(co)polymerisate mit einem Molekulargewicht im Bereich von 190.000 bis 400.000 g/mol eingesetzt.

Auch Mischungen verschiedener Styrol(co)polymerisate können verwendet werden.

Bevorzugt werden als Styrolpolymere glasklares Polystyrol (GPPS), Schlagzähpolystyrol (HIPS), anionisch polymerisiertes Polystyrol oder Schlagzähpolystyrol (A-IPS), Styrol-α-Methylstyrol-copolymere, Acrylnitril-Butadien-Styrolpolymerisate (ABS), Styrol-Acrylnitril (SAN), Acrylnitril-Styrol-Acrylester (ASA), Methylacrylat-Butadien-Styrol (MBS), Methylmethacrylat-Acrylnitril-Butadien-Styrol (MABS)-Polymerisate oder Mischungen davon oder mit Polyphenylenether (PPE) eingesetzt.

Als Polystyrol wird besonders bevorzugt Styropor^{®}, Neopor^{®} und/oder Peripor^{®} der Firma BASF Aktiengesellschaft eingesetzt.

Vorteilhaft wird bereits vorgeschäumtes Polystyrol und/oder Styrolcopolymerisate eingesetzt.

Generell lässt sich das vorgeschäumte Polystyrol nach allen dem Fachmann bekannten Verfahren herstellen (beispielsweise DE 845 264). Für die Herstellung von vorgeschäumten Polystyrol und/oder vorgeschäumten Styrolcopolymerisaten werden die expandierbaren Styrolpolymerisate in bekannter Weise durch Erhitzen auf Temperaturen oberhalb ihres Erweichungspunkts, beispielsweise mit Heißluft oder vorzugsweise Dampf, expandiert.

Das vorgeschäumte Polystyrol oder vorgeschäumte Styrolcopolymerisat der Komponente B) und die durch Zerkleinerung entsprechender Polystyrol- oder Styrolcopolymerisat-Formkörper gewonnenen erfindungsgemäßen Kunststoffteilchen der Komponente B), weisen vorteilhaft eine Schüttdichte von 10 bis 150 kg/m³ auf, bevorzugt 15 bis 80 kg/m³, besonders bevorzugt 20 bis 70 kg/m³, insbesondere 30 bis 60 kg/m³.

Das vorgeschäumte Polystyrol oder vorgeschäumte Styrolcopolymerisat wird vorteilhaft in Form von Kugeln oder Perlen mit einem mittleren Durchmesser von vorteilhaft 0,25 bis 10 mm, bevorzugt 0,5 bis 5 mm, insbesondere 0,75 bis 3 mm, eingesetzt.

Die vorgeschäumten Polystyrol- oder vorgeschäumten Styrolcopolymerisat-Kugeln weisen vorteilhaft eine kleine Oberfläche pro Volumen auf, beispielsweise in Form eines sphärischen oder elliptischen Partikels.

Die vorgeschäumten Polystyrol- oder vorgeschäumten Styrolcopolymerisat-Kugeln sind vorteilhaft geschlossenzellig. Die Offenzelligkeit nach DIN-ISO 4590 beträgt in der Regel weniger als 30 %.

Als Ausgangsmaterial für geschäumtes Polystyrol oder geschäumtes Styrolcopolymerisat können Formteile aus geschäumtem Styrolpolymerisat oder Styrolcopolymerisat dienen. Diese können mit den üblichen Zerkleinerungsmethoden bis zum Grad der einzelnen Styrolpolymerisat- oder Styrolcopolymerisat-Teilchen, vorzugsweise kugelförmig, zerkleinert werden. Eine gut geeignete und bevorzugte Zerkleinerungsmethode ist das Mahlen.

Formteile aus geschäumtem Styrolpolymerisat oder Styrolcopolymerisat können nach den bekannten Verfahren hergestellt werden und dienen zum Beispiel als Verpackungsmaterial oder Dämm-Material.

Als Ausgangsmaterial für geschäumtes Polystyrol- oder geschäumtes Styrolcopolymerisat können Formteile aus geschäumtem Styrolpolymerisat oder Styrolcopolymerisat dienen, die für die Entsorgung vorgesehen sind, zum Beispiel Styrolpolymerisat- oder Styrolcopolymerisatverpackungsmaterial-Abfall oder Styrolpolymerisat- oder Styrolcopolymerisatdämmmaterial-Abfall.

Besonders bevorzugt weist das Polystyrol oder Styrolcopolymerisat oder das vorgeschäumte Polystyrol oder vorgeschäumte Styrolcopolymerisat eine antistatische Beschichtung auf.

Als Antistatikum können die in der Technik üblichen und gebräuchlichen Substanzen verwendet werden. Beispiele sind N,N-Bis(2-hydroxyethyl)-C₁₂-C₁₈-alkylamine, Fettsäurediethanolamide, Cholinesterchloride von Fettsäuren, C₁₂-C₂₀-Alkylsulfonate, Ammoniumsalze.

Geeignete Ammoniumsalze enthalten am Stickstoff neben Alkylgruppen 1 bis 3 hydroxylgruppenhaltige organische Reste.

Geeignete quaternäre Ammoniumsalze sind beispielsweise solche, die am Stickstoff-Kation 1 bis 3, vorzugsweise 2, gleiche oder verschiedene Alkylreste mit 1 bis 12, vorzugsweise 1 bis 10 C-Atomen, und 1 bis 3, vorzugsweise 2 gleiche oder verschiedene Hydroxyalkyl- oder Hydroxyalkylpolyoxyalkylen-Reste gebunden enthalten, mit einem beliebigen Anion, wie Chlorid, Bromid, Acetat, Methylsulfat oder p-Toluolsulfonat.

Die Hydroxyalkyl- und Hydroxyalkyl-polyoxyalkylen-Reste sind solche, die durch Oxyalkylierung eines Stickstoff-gebundenen Wasserstoffatoms entstehen und leiten sich von 1 bis 10 Oxyalkylenresten, insbesondere Oxyethylen- und Oxypropylen-Resten ab.

Besonders bevorzugt wird als Antistatikum ein quartäres Ammoniumsalz oder ein Alkalisalz, insbesondere Natriumsalz eines C₁₂-C₂₀ Alkansulfonats, z. B Emulgator K30 von Bayer AG, oder Mischungen davon eingesetzt. Die Antistatika können in der Regel sowohl als Reinsubstanz als auch in Form einer wässrigen Lösung zugegeben werden.

Das Antistatikum kann beim Verfahren zur Herstellung von Polystyrol oder Styrolcopolymerisat analog den üblichen Zusatzstoffen zugesetzt werden oder nach der Herstellung der Polystyrol partikel als Beschichtung aufgetragen werden.

Das Antistatikum wird vorteilhaft in einer Menge von 0,05 bis 6 Gew.-%, bevorzugt 0,1 bis 4 Gew.-%, bezogen auf das Polystyrol oder Styrolcopolymerisat, eingesetzt.

Die Füllstoff-Teilchen B) liegen vorteilhaft auch nach dem Verpressen zum leichten Holzwerkstoff, vorzugsweise mehrschichtigen Holzwerkstoff, in einem Zustand vor, in welchem ihre ursprüngliche Form noch erkennbar ist. Gegebenenfalls kann es zu einem Schmelzen der Füllstoff-Teilchen, die sich auf der Oberfläche des leichten holzhaltigen Stoffs oder vorzugsweise des mehrschichtigen Holzwerkstoffs befinden, kommen.

Die Gesamtmenge des Füllstoffs B), bezogen auf den leichten holzhaltigen Stoff, liegt im Bereich von 1 bis 25 Gew.-%, vorzugsweise 2 bis 15 Gew.-%, besonders bevorzugt 3 bis 12 Gew.-%.

Die Gesamtmenge des Füllstoffs B) mit Polystyrol und/oder Styrolcopolymerisat, jeweils inklusive solches, das man durch Zerkleinern von Formkörpern gewinnt, als einziger Kunststoffteilchen-Komponente, bezogen auf den leichten holzhaltigen Stoff, liegt im Bereich von 1 bis 25 Gew.-%, vorzugsweise 2 bis 15 Gew.-%, besonders bevorzugt 3 bis 12 Gew.-%.

Als Bindemittel C) können alle dem Fachmann für die Herstellung von Holzwerkstoffen bekannten Bindemittel verwendet werden, zum Beispiel Aminoplastharze und/oder organische Isocyanate, wie PMDI.

Das Bindemittel C) enthält in der Regel die dem Fachmann bekannten für Aminoplastharze im allgemeinen eingesetzten und üblicherweise als Härter bezeichneten Substanzen, wie Ammoniumsulfat oder Ammoniumnitrat oder anorganische oder organische Säuren, zum Beispiel Schwefelsäure, Ameisensäure, oder säureregenerierende Substanzen, wie Aluminiumchlorid, Aluminiumsulfat, jeweils in den üblichen, geringen Mengen, beispielsweise im Bereich von 0,1 Gew.-% bis 3 Gew.-%, bezogen auf die Gesamtmenge an Aminoplastharz im Bindemittel C).

Als Aminoplastharz werden hier Polykondensationsprodukte aus Verbindungen mit mindestens einer, gegebenenfalls teilweise mit organischen Resten substituierten, Carbamidgruppe (die Carbamidgruppe wird auch Carboxamidgruppe genannt) und einem Aldehyd, vorzugsweise Formaldehyd, verstanden.

Als gut geeignetes Aminoplastharz können alle dem Fachmann, vorzugsweise die für die Herstellung von Holzwerkstoffen bekannten, Aminoplastharze verwendet werden. Derartige Harze sowie ihre Herstellung sind beispielsweise in Ullmanns Enzyklopädie der technischen Chemie, 4., neubearbeitete und erweiterte Auflage, Verlag Chemie, 1973, Seiten 403 bis 424 "Aminoplaste" und Ullmann's Encyclopedia of Industrial Chemistry, Vol. A2, VCH Verlagsgesellschaft, 1985, Seiten 115 bis 141 "Amino Resins" sowie in M. Dunky, P. Niemz, Holzwerkstoffe und Leime, Springer 2002, Seiten 251 bis 259 (UF-Harze) und Seiten 303 bis 313 (MUF und UF mit geringer Menge Melamin) beschrieben.

Bevorzugte Aminoplastharze sind Polykondensationsprodukte aus Verbindungen mit mindestes einer, auch teilweise mit organischen Resten substituierten, Carbamidgruppe und Formaldehyd.

Besonders bevorzugte Aminoplastharze sind Harnstoff-Formaldehydharze (UF-Harze), Melamin-Formaldehydharze (MF-Harze) oder melaminhaltige Harnstoff-Formaldehydharze (MUF-Harze).

Ganz besonders bevorzugte Aminoplastharze sind Harnstoff-Formaldehydharze, beispielsweise Kaurit^{®} Leim-Typen der Firma BASF Aktiengesellschaft.

Weiterhin ganz bevorzugte Aminoplastharze sind Polykondensationsprodukte aus Verbindungen mit mindestens einer, auch teilweise mit organischen Resten substituierten, Aminogruppe und Aldehyd, worin das molare Verhältnis Aldehyd : gegebenenfalls teilweise mit organischen Resten substituierten Amino-Gruppe im Bereich von 0,3 bis 1,0, bevorzugt 0,3 bis 0,60, besonders bevorzugt 0,3 bis 0,45, ganz besonders bevorzugt 0,30 bis 0,40 liegt.

Weiterhin ganz bevorzugte Aminoplastharze sind Polykondensationsprodukte aus Verbindungen mit mindestens einer Aminogruppe -NH₂ und Formaldehyd, worin das molare Verhältnis Formaldehyd : -NH₂-Gruppe im Bereich von 0,3 bis 1,0, bevorzugt 0,3 bis 0,60, besonders bevorzugt 0,3 bis 0,45, ganz besonders bevorzugt 0,30 bis 0,40 liegt.

Weiterhin ganz bevorzugte Aminoplastharze sind Harnstoff-Formaldehydharze (UF-Harze), Melamin-Formaldehydharze (MF-Harze) oder melaminhaltige Harnstoff-Formaldehydharze (MUF-Harze), worin das molare Verhältnis Formaldehyd : -NH₂-Gruppe im Bereich von 0,3 bis 1,0, bevorzugt 0,3 bis 0,60, besonders bevorzugt 0,3 bis 0,45, ganz besonders bevorzugt 0,30 bis 0,40 liegt.

Weiterhin ganz bevorzugte Aminoplastharze sind Harnstoff-Formaldehydharze (UF-Harze), worin das molare Verhältnis Formaldehyd : -NH₂-Gruppe im Bereich von 0,3 bis 1,0, bevorzugt 0,3 bis 0,60, besonders bevorzugt 0,3 bis 0,45, ganz besonders bevorzugt 0,30 bis 0,40 liegt.

Die genannten Aminoplastharze werden üblicherweise in flüssiger Form, meist in einem flüssigen Suspendiermittel suspendiert oder gelöst, vorzugsweise in wässriger Suspension oder Lösung, eingesetzt, können aber auch als Feststoff eingesetzt werden.

Der Feststoffgehalt der Aminoplastharz-Suspensionen, vorzugsweise wässrigen Suspension, liegt üblicherweise bei 25 bis 90 Gew.-%, vorzugsweise bei 50 bis 70 Gew.-%.

Der Feststoffgehalt des Aminoplast-Harzes in wässriger Suspension kann nach Günter Zeppenfeld, Dirk Grunwald, Klebstoffe in der Holz- und Möbelindustrie, 2. Auflage, DRW-Verlag, Seite 268 bestimmt werden. Zur Bestimmung des Feststoffgehalts von Aminoplast-Leimen wird 1 g Aminoplast-Leim in eine Wägeschale genau eingewogen, am Boden fein verteilt und 2 Stunden bei 120 °C in einem Trockenschrank getrocknet. Nach Temperierung auf Raumtemperatur in einem Exsikkator wird der Rückstand gewogen und als prozentualer Anteil der Einwaage berechnet.

Die Aminoplastharze werden nach bekannten Verfahren (siehe oben angegebene Ullmann-Literatur "Aminoplaste" und "Amino Resins", sowie oben angegebene Literatur Dunky et al.) durch Umsetzen der Carbamidgruppen-haltigen Verbindungen, vorzugsweise Harnstoff und/oder Melamin, mit den Aldehyden, vorzugsweise Formaldehyd, in den gewünschten Molverhältnissen Carbamidgruppe : Aldehyd, vorzugsweise in Wasser als Lösungsmittel, hergestellt.

Das Einstellen des gewünschten molaren Verhältnisses Aldehyd, vorzugsweise Formaldehyd : gegebenenfalls teilweise mit organischen Resten substituierten AminoGruppe kann auch durch Zusatz von -NH₂-Gruppen-tragenden Monomeren zu formaldehydreicheren fertigen, vorzugsweise kommerziellen, Aminoplastharzen geschehen. NH₂-Gruppen-tragende Monomere sind vorzugsweise Harnstoff, Melamin, besonders bevorzugt Harnstoff.

Die Gesamtmenge des Bindemittels C), bezogen auf den leichten holzhaltigen Stoff, liegt im Bereich von 0,1 bis 50 Gew.-%, vorzugsweise 0,5 bis 15 Gew.-%, besonders bevorzugt 0,5 bis 10 Gew.-%.

Hierbei liegt die Gesamtmenge des Aminoplastharzes (immer bezogen auf den Feststoff), vorzugsweise des Harnstoff-Formaldehydharzes und/oder Melamin-Harnstoff-Formaldehydharzes und/oder Melamin-Formaldehydharzes, besonders bevorzugt Harnstoff-Formaldehydharzes, im Bindemittel C), bezogen auf den leichten holzhaltigen Stoff im Bereich von 1 bis 45 Gew.-%, vorzugsweise 4 bis 14 Gew.-%, besonders bevorzugt 6 bis 9 Gew.-%.

Falls ein organisches Isocyanat einziger oder weiterer Bestandteil des Bindemittels C) ist, liegt die Gesamtmenge des organischen Isocyanats, vorzugsweise des oligomeren Isocyanats mit 2 bis 10, vorzugsweise 2 bis 8 Monomereinheiten und im Mittel mindestens einer Isocyanatgruppe pro Monomereinheit, besonders bevorzugt PMDI, im Bindemittel C), bezogen auf den leichten holzhaltigen Stoff im Bereich von 0,1 bis 5 Gew.-%, vorzugsweise 0,25 bis 3,5 Gew.-%, besonders bevorzugt 0,5 bis 1,5 Gew.-%.

Bevorzugte Ausführungsformen des leichten holzhaltigen Stoffs enthalten (i) 55 bis 92,5 Gew.-%, bevorzugt 60 bis 90 Gew.-%, insbesondere 70 bis 88 Gew.-%, bezogen auf den leichten holzhaltigen Stoff, Holzpartikel A), wobei die Holzpartikel A) eine mittlere Dichte von 0,4 bis 0,85 g/cm³, bevorzugt 0,4 bis 0,75 g/cm³, insbesondere 0,4 bis 0,6 g/cm³ aufweisen; (ii) 1 bis 25 Gew.-%, bevorzugt 2 bis 15 Gew.-%, insbesondere 3 bis 12 Gew.-% bezogen auf den leichten holzhaltigen Stoff, Polystyrol und/oder Styrolcopolymerisat Füllstoff B), wobei der Füllstoff B) eine Schüttdichte von 10 bis 150 kg/m³, bevorzugt 20 bis 80 kg/m³, insbesondere 30 bis 60 kg/m³ aufweist und wobei der Füllstoff B) durch Zerkleinerung von Formkörpern gewonnene Polystyrol und/oder Styrolcopolymerisat Kunststoffeilchen in einer Menge im Bereich von 1 Gew.-% bis 100 Gew.-%, bevorzugt im Bereich von 25 Gew.-% bis 75 Gew.-%, besonders bevorzugt im Bereich von 40 Gew.-% bis 60 Gew.-%, jeweils bezogen auf die Komponente B) enthält; (iii) und 0,1 bis 50 Gew.-%, bevorzugt 0,5 bis 15 Gew.-%, insbesondere 0,5 bis 10 Gew.-%, bezogen auf den leichten holzhaltigen Stoff, Bindemittel C), wobei die Gesamtmenge des Aminoplastharzes, vorzugsweise des Harnstoff-Formaldehydharzes und/oder Melamin-Harnstoff-Formaldehydharzes und/oder Melamin-Formaldehydharzes, besonders bevorzugt Harnstoff-Formaldehyd-harzes, im Bindemittel C), bezogen auf den leichten holzhaltigen Stoff im Bereich von 1 bis 45 Gew.-%, vorzugsweise 4 bis 14 Gew.-%, besonders bevorzugt 6 bis 9 Gew.-% und wobei die mittlere Dichte des leichten holzhaltigen Stoffs im Bereich von 200 bis 600 kg/m³, bevorzugt im Bereich von 300 bis 575 kg/m³, liegt.

Gegebenenfalls können in dem erfindungsgemäßen leichten holzhaltigen Stoff oder dem erfindungsgemäßen mehrschichtigen Holzwerkstoff weitere handelsübliche und dem Fachmann bekannte Additive als Komponente D) vorliegen, zum Beispiel Hydrophobierungsmittel, wie Paraffin-Emulsionen, Pilzschutzmittel und Flammschutzmittel.

Die vorliegende Erfindung betrifft weiterhin einen mehrschichtigen Holzwerkstoff, der mindestens drei Holzwerkstoffschichten enthält, wobei mindestens die mittlere(n) Schicht(en) einen leichten holzhaltigen Stoff enthält oder enthalten mit folgenden Merkmalen des leichten holzhaltigen Stoffs: einer mittleren Dichte im Bereich von 200 bis 600 kg/m³ und enthaltend, jeweils bezogen auf den leichten holzhaltigen Stoff
A) 30 bis 95 Gew.-% Holzpartikel;
B) 1 bis 25 Gew.-% eines Füllstoffs mit der Schüttdichte im Bereich von 10 bis 150 kg/m³, ausgewählt aus der Gruppe bestehend aus verschäumbaren Kunststoffteilchen und bereits verschäumten Kunststoffteilchen;
C) 0,1 bis 50 Gew.-% eines Bindemittels, und gegebenenfalls
D) Additive,
wobei die Komponente B) durch Zerkleinerung von Formkörpern gewonnene verschäumte Kunststoffteilchen in einer Menge, bezogen auf die Komponente B), im Bereich von 1 Gew.-% bis 100 Gew.-% enthält.

Die mittlere Dichte des erfindungsgemäßen mehrschichtigen, vorzugsweise des erfindungsgemäßen dreischichtigen, Holzwerkstoffs liegt im Bereich von 300 kg/m³ bis 600 kg/m³, vorzugsweise im Bereich von 350 kg/m³ bis 600 kg/m³, besonders bevorzugt im Bereich von 400 kg/m³ bis 500 kg/m³.

Bevorzugte Parameterbereiche sowie bevorzugte Ausführungsformen im Hinblick auf die mittlere Dichte des leichten holzhaltigen Stoffs und im Hinblick auf die Komponenten A), B) ,C) und D) sowie die Kombination der Merkmale entsprechen den oben beschriebenen.

Mittlere Schichten im Sinne der Erfindung sind alle Schichten, die nicht die äußeren Schichten sind.

Bevorzugt weisen die äußeren Schichten (üblicherweise "Deckschicht(en)" genannt) keine Füllstoffe auf.

Bevorzugt enthält der erfindungsgemäße mehrschichtige Holzwerkstoff drei Holzstoff-Schichten, wobei die äußeren Deckschichten zusammen 1 bis 25 % der gesamten Dicke des erfindungsgemäßen mehrschichtigen Holzwerkstoffs ausmachen, bevorzugt 3 bis 20 %, insbesondere 5 bis 15 %.

Das für die äußeren Schichten verwendete Bindemittel ist üblicherweise ein Aminoplastharz, beispielsweise Harnstoff-Formaldehydharz (UF), Melamin-Formaldehydharz (MF), Melamin-Harnstoff-Formaldehydharz (MUF) oder das erfindungsgemäße Bindemittel C). Vorzugsweise ist das für die äußeren Schichten verwendete Bindemittel ein Aminoplastharz, besonders bevorzugt ein Harnstoff-Formaldehydharz, ganz besonders bevorzugt ein Aminoplastharz worin das molare Formaldehyd : -NH₂-Gruppen-Verhältnis im Bereich von 0,3 bis 1,0 liegt.

Die Dicke des erfindungsgemäßen mehrschichtigen Holzwerkstoffs variiert mit dem Anwendungsgebiet und liegt in der Regel im Bereich von 0,5 bis 100 mm; vorzugsweise im Bereich von 10 bis 40 mm, insbesondere 15 bis 20 mm.

Ferner betrifft die vorliegende Erfindung ein Verfahren zur Herstellung von erfindungsgemäßen mehrschichtigen Holzwerkstoffen wie oben definiert, wobei man die Komponeten für die einzelnen Schichten übereinanderschichtet und unter erhöhter Temperatur und erhöhtem Druck verpresst.

Die Verfahren zur Herstellung von mehrschichtigen Holzwerkstoffen sind im Prinzip bekannt und zum Beispiel in M. Dunky, P. Niemz, Holzwerkstoffe und Leime, Springer 2002, Seiten 91 bis 150 beschrieben.

Ein Beispiel für ein Verfahren zur Herstellung der erfindungsgemäßen mehrschichtigen Holzwerkstoffe wird im folgenden beschrieben.

Nach der Zerspanung des Holzes werden die Späne getrocknet. Danach werden gegebenenfalls Grob- und Feinanteile entfernt. Die verbleibenden Späne werden durch Sieben oder Sichten im Luftstrom sortiert. Das gröbere Material wird für die Mittelschicht, das feinere für die Deckschichten eingesetzt. Mittelschicht- und Deckschichtspäne werden getrennt voneinander jeweils mit den Komponenten B) (nur die Mittelschicht(en)), C) (Mittelschicht) und gegebenenfalls D) (Mittelschicht und/oder Deckschichten) sowie mit einem Aminoplastharz (Deckschicht) beleimt, beziehungsweise vermischt und anschließend gestreut. Zunächst wird das Deckschichtmaterial auf das Formband gestreut, anschließend das Mittelschichtmaterial - enthaltend die Komponenten B), C) und gegebenfalls D) - und schließlich noch ein mal Deckschichtmaterial. Der so erzeugte dreischichtige Spänekuchen wird kalt (in der Regel bei Raumtemperatur) vorverdichtet und anschließend heiß gepresst. Das Verpressen kann nach allen dem Fachmann bekannten Verfahren erfolgen. Üblicherweise wird der Holzpartikelkuchen bei einer Press-Temperatur von 150 °C bis 230 °C auf die gewünschte Dicke gepresst. Die Pressdauer beträgt normalerweise 3 bis 15 Sekunden pro mm Plattendicke. Man erhält eine dreischichtige Spanplatte.

Bevorzugte Parameterbereiche sowie bevorzugte Ausführungsformen im Hinblick auf die mittlere Dichte des leichten holzhaltigen Stoffs, des mehrschichtigen Holzwerkstoffs und im Hinblick auf die Komponenten A), B) ,C) und gebenenfalls D) sowie die Kombination der Merkmale entsprechen den oben beschriebenen.

In einer weiteren bevorzugten Ausführungsform wird das vorgeschäumte oder nichtvorgeschäumte Polystyrol und/oder Styrolcopolymerisat vor dem Mischen mit dem Bindemittel und/oder den Holzpartikeln mit einer antistatischen Beschichtung versehen. Im Hinblick auf das Antistatikum gilt das oben Gesagte.

Ferner betrifft die vorliegende Erfindung die Verwendung des erfindungsgemäßen leichten holzhaltigen Stoffs und des erfindungsgemäßen mehrschichtigen Holzwerkstoffs zur Herstellung von Gegenständen aller Art, zum Beispiel Möbel, Möbelteile oder Verpackungsmaterialien, die Verwendung des erfindungsgemäßen leichten holzhaltigen Stoffs und des erfindungsgemäßen mehrschichtigen Holzwerkstoffs im Baubereich. Beispiele für Gegenstände aller Art sind neben Möbeln, Möbelteilen und Verpackungsmaterialien, Wand- und Deckenelemente, Türen und Fußböden.

Beispiele für Möbel oder Möbelteile sind Küchenmöbel, Schränke, Stühle, Tische, Arbeitsplatten, beispielsweise für Küchenmöbel, Schreibtischplatten.

Beispiele für Verpackungsmaterialien sind Kisten, Kästen. '

Beispiele für den Baubereich sind Hochbau, Tiefbau, Innenausbau, Tunnelbau, wo die erfindungsgemäßen holzhaltigen Stoffe oder erfindungsgemäßen mehrschichtigen Holzwerkstoffe als Verschalungsplatten oder als Träger eingesetzt werden können.

Die Vorteile der vorliegenden Erfindung liegen in der geringen Dichte des erfindungsgemäßen leichten holzhaltigen Stoffs oder erfindungsgemäßen mehrschichtigen Holzwerkstoffs , wobei eine gute mechanische Stabilität beibehalten wird. Insbesondere zeigt der erfindungsgemäße holzhaltige Stoff oder der erfindungsgemäße mehrschichtige Holzwerkstoff gute Querzugwerte in Verbindung mit guten Biegefestigkeitswerten. Ferner lassen sich der erfindungsgemäße leichte holzhaltige Stoff und erfindungsgemäße mehrschichtige Holzwerkstoff leicht herstellen; es besteht kein Bedarf, die bestehenden Anlagen zur Herstellung der erfindungsgemäßen mehrschichtigen Holzwerkstoffe umzurüsten.

Überraschend gut ist die Bekantbarkeit der erfindungsgemäßen leichten holzhaltigen Stoffe oder besonders der mehrschichtigen Holzwerkstoffe. Die Kante haftet besonders gut und ist nicht uneben oder gewellt, die Schmalfläche, insbesondere des mehrschichtigen Holzwerkstoffs, zeichnet sich nicht durch die Kante hindurch ab, die Kante ist druckstabil und die Bekantung kann mit den üblichen Maschinen der Plattenherstellung und Bekantung erfolgen.

Die Quellwerte der erfindungsgemäßen mehrschichtigen Holzwerkstoffe sind vorteilhaft 10 % kleiner, bevorzugt 20 % kleiner, insbesondere 30 % kleiner als die Quellwerte einer analogen Platte gleicher Dichte ohne Füllstoff.

### Beispiele

### Herstellung des vorgeschäumten Polystyrols

A1) Durch Vorschäumen
   Neopor^{®} N2200 (Neopor^{®} ist ein Handelsprodukt und Marke der BASF Aktiengesellschaft) wurde mit Wasserdampf in einem kontinuierlichen Vorschäumer behandelt. Die Schüttdichte von 50 kg/m³ der vorgeschäumten Polystyrolkügelchen wurde durch Variation des Dampfdrucks und der Bedampfungszeit eingestellt. Der mittlere Teilchendurchmesser betrug nach dem Vorschäumen 1,9 bis 2,5 mm.
A2) Durch Zerkleinern von Formkörpern
   A2.1) Ein Polystyrolschaum-Block, der als Verpackungsmaterial benutzt wurde und eine Dichte von 20 kg/m³ hat, wurde in einer Pallmann-Prallmühle Typ PP auf einen mittleren Teilchendurchmesser von 1 bis 2 mm gemahlen.
   A2.2) Ein Neopor^{®}-Schaum-Block, der als Isoliermaterial benutzt wurde, und eine Dichte von 20 kg/m³ hat, wurde in einer Pallmann-Prallmühle Typ PP auf einen mittleren Teilchendurchmesser von 1 bis 2 mm gemahlen.

### B) Herstellung des leichten holzhaltigen Stoffs mit und ohne Füllstoffe unter Verwendung von Harnstoff-Formaldehydleimen

### B1) Mischen der Einsatzstoffe

Als Leime wurde Harnstoff-Formaldehydleim (Kaurit^{®} Leim 340 der BASF Aktiengesellschaft) verwendet. Der Feststoffgehalt wurde jeweils mit Wasser auf 67 Gew.-% eingestellt. Näheres siehe auch in der Tabelle.

In einem Mischer wurden 450 g Späne (Komponente A)) gemäß Tabelle und gegebenenfalls Komponente B) gemäß Tabelle gemischt. Anschließend wurden 58,8 g einer Leimflotte aus 100 Teilen Kaurit^{®}-Leim 340 und 4 Teilen einer 52 % wässrigen Ammoniumnitratlösung und 10 Teilen Wasser aufgebracht.

### B 2) Verpressen der beleimten Späne

Die beleimten Späne wurden in einer 30x30cm-Form kalt vorverdichtet. Anschließend wurde in einer Heißpresse gepresst (Presstemperatur 190 °C, Presszeit 210 s). Die Solldicke der Platte betrug jeweils 16mm.

### C) Untersuchung des leichten holzhaltigen Stoffs

### C 1) Dichte

Die Bestimmung der Dichte erfolgte 24 Stunden nach Herstellung nach DIN EN 1058.

### C 2) Querzugsfestigkeit

Die Bestimmung der Querzugsfestigkeit erfolgte nach DIN EN 319.

### C 3) Quellwerte und Wasseraufnahme

Die Bestimmung der Quellwerte und der Wasseraufnahme erfolgte nach DIN EN 317.

### C 4) Biegefestigkeit

Die Bestimmung der Biegefestigkeit erfolgte nach DIN EN 310.

Die Ergebnisse der Versuche sind in der Tabelle zusammengestellt.

Die Mengenangaben beziehen sich immer auf die Trockensubstanz. Bei der Angabe der Gewichtsteile wird das trockene Holz bzw. die Summe des trockenen Holzes und des Füllstoffs auf 100 Teile gesetzt. Bei der Angabe der Gew.-% ist die Summe aller trockenen Bestandteile des leichten holzhaltigen Stoffs gleich 100 %.

Die Versuche in der Tabelle ohne Zusatz von Komponente B) dienen zum Vergleich.

**Tabelle:**

| Versuch | U F-Leim (Feststoff), Gew.-Teile | UF-Leim (Feststoff), Gew.-% | Holz, Gew.-Teile | Holz, Gew.-% | Perlen, Gew.-% | Komp. B) ePS-Perlen, Gew.-Teile | Komp B) ePS gemahlen (Neopor Block), Gew.-Teile | Komp. B) ePS gemahlen (Neopor Block), Gew.-% | Komp. B) ePS gemahlen (Styropor Block, Verpackung, Gew.-Teile | Komp. B) ePS gemahlen (Styropor Block, Verpackung, Gew.-% |
|---|---|---|---|---|---|---|---|---|---|---|
| 1 | 11 | 9,91 | 90 | 81,08 | 5 | 4,50 | 0 | 0 | 5 | 4,50 |
| 2 | 11 | 9,91 | 90 | 81,08 | 5 | 4,50 | 0 | 0 | 5 | 4,50 |
| 3 | 11 | 9,91 | 90 | 81,08 | 5 | 4,50 | 0 | 0 | 5 | 4,50 |
| 4 | 11 | 9,91 | 90 | 81,08 | 5 | 4,50 | 5 | 4,50 | 0 | 0 |
| 5 | 11 | 9,91 | 90 | 81,08 | 5 | 4,50 | 5 | 4,50 | 0 | 0 |
| 6 | 11 | 9,91 | 90 | 81,08 | 5 | 4,50 | 5 | 4,50 | 0 | 0 |
| 7 | 11 | 9,91 | 90 | 81,08 | 0 | 0 | 0 | 0 | 10 | 9,01 |
| 8 | 11 | 9,91 | 90 | 81,08 | 0 | 0 | 0 | 0 | 10 | 9,01 |
| 9 | 11 | 9,91 | 90 | 81,08 | 0 | 0 | 0 | 0 | 10 | 9,01 |
| 10 [1] | 11 | 9,91 | 90 | 81,08 | 0 | 0 | 10 | 9,01 | 0 | 0 |
| 11 | 11 | 9,91 | 90 | 81,08 | 0 | 0 | 10 | 9,01 | 0 | 0 |
| 12 | 11 | 9,91 | 90 | 81,08 | 0 | 0 | 10 | 9,01 | 0 | 0 |
| 13 | 11 | 9,91 | 100 | 90,09 | 0 | 0 | 0 | 0 | 0 | 0 |
| 14 | 11 | 9,91 | 100 | 90,09 | 0 | 0 | 0 | 0 | 0 | 0 |
| 15 | 11 | 9,91 | 100 | 90,09 | 0 | 0 | 0 | 0 | 0 | 0 |
| 16 | 11 | 9,91 | 100 | 90,09 | 0 | 0 | 0 | 0 | 0 | 0 |

| | | | | | | | | | | |
|---|---|---|---|---|---|---|---|---|---|---|
| [1] Nicht erfindungsgemäß | | | | | | | | | | |

**Tabelle: Fortsetzung**

| Versuch | Dichte Werkstoff, [kg/m3] | Querzugsfestigkeit, [N/mm2] | Biege-festigkeit, [N/mm2] | Wasseraufnahme 24 St., [%] | Quell-Wert 24 St., [%] |
|---|---|---|---|---|---|
| 1 | 504 | 0, 57 | 9, 78 | 105 | 18,1 |
| 2 | 547 | 0,67 | 11,71 | 98 | 19,7 |
| 3 | 591 | 0,74 | 16,65 | 89 | 20,6 |
| 4 | 598 | 0,69 | 16,26 | 89, 7 | 21, 7 |
| 5 | 553 | 0,6 | 12,35 | 98,5 | 19,5 |
| 6 | 573 | 0,64 | 12,60 | 94,3 | 21,0 |
| 7 | 589 | 0,58 | 14,39 | 96,3 | 23,9 |
| 8 | 554 | 0,54 | 11,65 | 101,8 | 21,4 |
| 9 | 500 | 0,42 | 9,36 | 118,0 | 20,1 |
| 10 [1] | 613 | 0,63 | 14,36 | 95,9 | 23,4 |
| 11 | 573 | 0,48 | 11,91 | 104,7 | 22,7 |
| 12 | 521 | 0,37 | 9,97 | 120,8 | 21,0 |
| 13 [1] | 608 | 0,57 | 10,45 | 100,9 | 25,8 |
| 14 [1] | 549 | 0,55 | 8,73 | 113,9 | 22,0 |
| 15 [1] | 502 | 0,45 | 6,08 | 128,2 | 20,5 |
| 16 [1] | 454 | 0,33 | 4,35 | 142,0 | 18,0 |

| | | | | | |
|---|---|---|---|---|---|
| [1] Nicht erfindungsgemäß | | | | | |

## Patentansprüche

1. Leichter holzhaltiger Stoff mit einer mittleren Dichte im Bereich von 200 bis 600 kg/m³, enthaltend, jeweils bezogen auf den holzhaltigen Stoff:
A) 30 bis 95 Gew.% Holzpartikel;
B) 1 bis 25 Gew.% eines Füllstoffs mit der Schüttdichte im Bereich von 10 bis 150 kg/³, ausgewählt aus der Gruppe bestehend aus verschäumbaren Kunststoffteilchen und bereits verschäumten Kunststoffteilchen;
C) 0,1 bis 50 Gew-% eines Bindemittels, und gegebenenfalls
D) Additive,
wobei die Komponente B) durch Zerkleinerung von Formkörpern gewonnene verschäumte Kunststoffteilchen in einer Menge, bezogen auf die Komponente B), im Bereich von 15 Gew.- bis 85 Gew.-% enthält.

2. Leichter holzhaltiger Stoff gemäß Anspruch 1, wobei die Komponente B) ausgewählt wird aus der Gruppe bestehend aus Styrolhomopolymerisat, Styrolcopolymerisat, C₂- bis C₁₀-Olefinhomoplymerisat, Copolymerisaten aus C₂- bis C₁₀-Olefinen, PVC (hart und weich), Polycarbonate, Polyisocyanurate, Polycarbodiimide, Polyacrylimide, Polymethacrylimide, Polyamide, Polyester, Polyurethane, Aminoplastharze und Phenolharze.

3. Leichter holzhaltiger Stoff gemäß Anspruch 1 oder 2, wobei die Komponente B) ausgewählt ist aus der Gruppe bestehend aus Styrolhomopolymerisat und Styrolcopolymerisat.

4. Leichter holzhaltiger Stoffgemäß Ansprüche 1 bis 3, wobei Komponente C) ein Aminoplastharz, ausgewählt wird aus der Gruppe bestehend aus Hamstoff-Formaldehyd-Harz, Melamin-Formaldehydharz, Melamin-Hamstoff-Formaldehydharz ist.

5. Leichter holzhaltiger Stoffgemäß Ansprüche 1 bis 4, wobei Komponente C) ein organisches Isocyanat mit mindestens zwei Isocyanatgruppen ist.

6. Leichter holzhaltiger Stoff gemäß Ansprüche 1 bis 5, wobei der Gehalt des Aminoplastharzes in der Komponente C), bezogen auf den leichten holzhaltigen Stoff, im Bereich von 1 bis 45 Gew.-% liegt.

7. Mehrschichtiger Holzwerkstoff, der mindestens drei Schichten enthält, wobei nur die mittlere Schicht oder mindestens ein Teil der mittleren Schichten einen leichten holzhaltigen Stoff gemäß der Ansprüche 1 bis 6 enthält.

8. Mehrschichtiger Holzwerkstoff, der mindestens drei Schichten enthält, wobei nur die mittlere Schicht oder mindestens ein Teil der mittleren Schichten einen leichten holzhaltige Stoff gemäß der Ansprüche 1 bis 6 enthält und die äußeren Deckschichten keinen Füllstoff enthalten.

9. Mehrschichtiger Holzwerkstoff nach den Ansprüchen 7 und 8 mit einer mittleren Dichte im Bereich von 300 kg/m³ bis 600 kg/m³.

10. Verfahren zur Herstellung von leichten holzhaltigen Stoffen wie in den Ansprüchen 1 bis 6 definiert, in welchem man
A) 30 bis 95 Gew.-% Holzpartikel;
B) 1 bis 25 Gew.-% eines Füllstoffs mit der Schüttdichte im Bereich von 10 bis 150 kg/m³, ausgewählt aus der Gruppe bestehend aus verschäumbaren Kunststoffteilchen und bereits verschäumten Kunststoffteilchen;
C) 0,1 bis 50 Gew.-% eines Bindemittels, und gegebenenfalls
D) Additive
mischt und anschließend unter erhöhter Temperatur und unter erhöhtem Druck verpresst, wobei die Komponente B) durch Zerkleinerung von Formkörpern gewonnene verschäumte Kunststoffteilchen in einer Menge, bezogen auf die Komponente B), im Bereich von 15 Gew.-% bis 85 Gew.-% enthält.

11. Verfahren zur Herstellung eines mehrschichtigen Holzwerkstoffes wie in den Ansprüchen 7 bis 9 definiert, wobei man die Komponenten für die einzelnen Schichten übereinanderschichtet und unter erhöhter Temperatur und erhöhtem Druck verpresst.

12. Verwendung der leichten holzhaltigen Stoffe, definiert in den Ansprüchen 1 bis 6, oder des mehrschichtigen Holzwerkstoffs, definiert in den Ansprüchen 7 bis 9, zur Herstellung von Gegenständen aller Art und im Baubereich.

13. Verwendung des leichten holzhaltigen Stoffes, definiert in den Ansprüchen 1 bis 6 oder des mehrschichtigen Holzwerkstoffs, definiert in den Ansprüchen 7 bis 9, zur Herstellung von Möbeln und Möbelteilen, von Verpackungsmaterialien, im Hausbau oder im Innenausbau.

## Claims

1. A light wood-containing material having an average density in the range from 200 to 600 kg/m³, comprising, based in each case on the wood-containing material:
A) from 30 to 95% by weight of wood particles;
B) from 1 to 25% by weight of a filler having a bulk density in the range from 10 to 150 kg/m³, selected from the group consisting of foamable plastic particles and already foamed plastic particles;
C) from 0.1 to 50% by weight of a binder and, if appropriate,
D) additives,
the component B) comprising foamed plastic particles obtained by comminution of molding, in an amount in the range from 15% by weight to 85% by weight, based on the component B).

2. The light wood-containing material according to claim 1, the component B) being selected from the group consisting of styrene homopolymer, styrene copolymer, C₂- to C₁₀-olefin homopolymer, copolymers of C₂- to C₁₀-olefins, PVC (rigid and flexibly), polycarbonates, polyisocyanurates, polycarbodiimides, polyacrylimides, polymethacrylimides, polyamides, polyesters, polyurethanes, aminoplast resins and phenol resins.

3. The light wood-containing material according to claim 1 or 2, the component B) being selected from the group consisting of styrene homopolymer and styrene copolymer.

4. The light wood-containing material according to claims 1 to 3, component C) being an aminoplast resin selected from the group consisting of urrea-formaldehyde resin, melamine-formaldehyde resin, melamine-urea-formaldehyde resin.

5. The light wood-containing material according to claims 1 to 4, component C) being an organic isocyanate having at least two isocyanate groups.

6. The light wood-containing material according to claims 1 to 5, the content of the aminoplast resin in the component C), based on the light wood-containing material, being in the range from 1 to 45% by weight.

7. A multilayer wood-base material which comprises at least three layers, only the middle layer or at least part of the middle layers comprising a light wood-containing material according to claims 1 to 6.

8. A multilayer wood-base material which comprises at least three layers, only the middle layer or at least part of the middle layers comprising a light wood-containing material according to claims 1 to 6 and the outer covering layers comprising no filler.

9. The multilayer wood-base material according to claims 7 and 8, having an average density in the range from 300 kg/m³ to 600 kg/m³.

10. A process for the production of light wood-containing materials as defined in claims 1 to 6, in which
A) from 30 to 95% by weight of wood particles;
B) from 1 to 25% by weight of a filler having a bulk density in the range from 10 to 150 kg/m³, selected from the group consisting of foamable plastic particles and already foamed elastic particles;
C) from 0.1 to 50% by weight of a binder and, if appropriate,
D) additives,
are mixed and are then pressed at elevated temperature and under superatmospheric pressure, the component B) comprising foamed plastic particles obtained by comminution of moldings, in an amount in the range from 15% by weight to 85% by weight, based on the component B).

11. A process for the production of a multilayer wood-base material as defined in claims 7 to 9, the components for the individual layers being stacked one on top of another and being pressed at elevated temperature and under superatmospheric pressure.

12. The use of the light wood-containing materials, defined in claims 1 to 6, or of the multilayer wood-base material, defined in claims 7 to 9, for the production of articles of all types and in the building sector.

13. The use of the light wood-containing material, defined in claims 1 to 6, or of the multilayer wood-base material, defined in claims 7 to 9, for the production of pieces of furniture, furniture parts or packaging materials, in house construction or in interior finishing.

## Revendications

1. Matériau léger contenant du bois avant une densité moyenne dans la plage allant de 200 à 600 kg/m³, contentant, à chaque fois par rapport au matériau contentant du bois :
A) 30 à 95 % en poids de particules de bois ;
B) 1 à 25 % en poids d'une charge ayant une densité apparenté dans la plage allant de 10 à 150 kg/m³, choisie dans le groupe constitué par les particules plastiques moussables et les particules plastiques déjà moussées ;
C) 0,1 à 50 % en poids d'un liant et, éventuellement,
D) des additifs,
le composant B) contenait des particules plastiques moussées obtenues par broyage de corps moulés en une quantité, par rapport au composant B), dans la plage allant de 15 % en poids à 85 % en poids.

2. Matériau léger contentant du bois selon la revendication 1, dans lequel le composant B) est choisi dans le groupe constitué par un homopolymère de styrène, une copolymère de styrène, une homopolymère d'oléfine en C₂ à C₁₀, les copolymère d'oléfines en C₂ à C₁₀, le PVC (dur et souple), les polycarbonates, les polyisocyanurates, les polycarbodiimides, les polyacrylimides, les polyméthacrylimides, les polyamides, les polyesters, les polyuréthanne, les résines aminoplastes et les résines de phénol.

3. Matériau léger contentant du bois selon la revendication 1 ou 2, dans lequel le compostant B) est choisi dans le groupe constitué par un homopolymère de styrène et un copolymère de styrène.

4. Matériau léger contenant du bois selon les revendications 1 à 3, dans lequel le compostant C) est une résine aminoplaste choisie dans le groupe constitué par une résine urée-formaldéhyde, une résine mélamine-formaldéhyde, une résigne mélamine-urée-formaldéhyde.

5. Matériau léger contenant du bois selon les revendications 1 à 4, dans lequel le composant C) est une isocyanate organique contentant au moins deux groupes isocyanate.

6. Matériau léger contenant du bois selon les revendications 1 à 5, dans lequel la teneur en résigne aminoplaste dans le composant C), par rapport au matériau léger contenant du bois, est située dans la plage allant de 1 à 45 % en poids.

7. Matériau multicouche dérive de bois, qui contient au moins trois couches, dans lequel seule la couche intermédiaire ou au moins une partie des couches intermédiaires continent un matériau léger contenant du bois selon les revendications 1 à 6.

8. Matériau multicouche dérivé de bois, qui contient au moins trois couches, dans lequel seule la couche intermédiaire ou au moins une partie des couches intermédiaires contient une matériau léger contenant du bois selon les revendications 1 à 6, et les couches de revêtement externes ne contiennent pas de charge.

9. Matériau multicouche dérive de bois selon les revendications 7 et 8, ayant une densité moyenne dans la plage allant de 300 kg/m³ à 600 kg/m³.

10. Procédé de fabrication de matériaux légers contenant du bois tels que définis dans les revendications 1 à 6, selon lequel
A) 30 à 95 % en poids de particules de bois ;
B) 1 à 25 % en poids d'une charge ayant une densité apparente dans la plage allant de zig à 150 kg/m³, choisie dans le groupe constitué par les particules plastiques moussables et les particules plastiques déjà moussées ;
C) 0,1 à 50 % en poids d'un liant, et éventuellement
D) des additifs
sont mélangés, puis comprimées sous température élevée et pression élevée, le composant B) contenant des particules plastiques moussées obtenues par broyage de corps moulés en une quantité, par rapport au composant B), dans la plage allant de 15 % en poids à 85 % en poids.

11. Procédé de fabrication d'un matériau multicouche dérivé de bois tel que défini dans les revendications 7 à 9, selon lequel les composants des couches individuelles sont stratifiés les uns sur les autres et comprimés sous température élevée et pression élevée.

12. Utilisation des matériaux légers contentant du bois, définis dans les revendications 1 à 6, ou du matériau multicouche dérivé de bois, défini dans les revendications 7 à 9, pour la fabrication d'objets de tous types et dans le domaine de la construction.

13. Utilisation du matériau léger contenant du bois, défini dans les revendications 1 à 6, ou du matériau multicouche dérivé de bois, défini dans les revendications 7 à 9, pour la fabrication de meubles et de parties de meubles, de matériaux d'emballage, dans la construction de maisons ou dans la décoration intérieure.
